# EUROPÄISCHE PATENTSCHRIFT

(11) **EP 0 224 510 B1**
(45) Veröffentlichungstag und Bekanntmachung des Hinweises auf die Patenterteilung: **16.01.1991**
(21) Anmeldenummer: 86903176.5
(22) Anmeldetag: 27.05.1986
(51) Int. Cl.: G21F 9/30

(54) **VERFAHREN ZUR DEKONTAMINATION VON RADIOAKTIV KONTAMINIERTEN GEGENSTÄNDEN AUS METALL ODER AUS ZEMENTHALTIGEM MATERIAL**
PROCESS FOR DECONTAMINATING RADIOACTIVELY CONTAMINATED METALIC OR CEMENT-CONTAINING MATERIALS
PROCEDE POUR LA DECONTAMINATION DE MATERIAUX METALLIQUES OU RENFERMANT DU CIMENT, CONTAMINES RADIOACTIVEMENT

(30) Priorität: 28.05.1985 CH 2238/85; 28.05.1985 CH 2239/85; 03.06.1985 CH 2328/85
(43) Veröffentlichungstag der Anmeldung: 10.06.1987
(73) Patentinhaber: RECYTEC S.A., 1260 Nyon (CH)
(72) Erfinder: Hanulik, Jozef, CH-8046 Zürich (CH)
(74) Vertreter: Feldmann, Clarence Paul
(86) Internationale Anmeldenummer: CH8600069
(87) Internationale Veröffentlichungsnummer: WO8607184

(56) Entgegenhaltungen:
- DE-A- 2 058 766
- DE-A- 2 421 313
- FR-A- 2 333 331
- GB-A- 891 670
- US-A- 3 565 707
- US-A- 4 086 325
- US-A- 4 217 192

## Beschreibung

Früher wurden die radioaktive kontaminierten Oberflächenschichten von Reaktor-Kühlkreisläufen häufig mittels wässriger Mineralsäurelösungen abgetragen. Eine solche Dekontaminationslösung mit 20% Salpetersäure und 3% Fluorwasserstoffsäure ist beispielsweise in "Kernenergie", 11. Jhg. 1968, pp. 285 angegeben. Da wegen der Aggressivität solcher Mineralsäurelösungen der Abtragungsvorgang nur schwer zu steuern ist, besteht die Gefahr, dass das reine Metall unterhalb der kontaminierten Oberflächenschicht korrodiert und so Schwachstellen entstehen können, die zu Leckbildung neigen, was unter allen Umständen ausgeschlossen sein muss. Von den zur Behebung solcher und anderer Mängel später entwickelten Dekontaminationsverfahren dürfte das bekannteste das sogenannte "AP-Citrox"-Verfahren sein ("Kernenergie", 11. Jh. 1968, pp. 285), bei dem die kontaminierte Oberfläche zuerst mit einer oxidierenden alkalischen Permanganatlösung zur Vorbereitung der Auflösung und danach mit einer reduzierenden wässrigen Lösung von dibasischen Ammoniumcitrat behandelt wird.

In der US-PS 3 873 362 ist ein ähnliches zweistufiges Dekontaminationsverfahren beschrieben, bei dem zum Oxydieren in der ersten Stufe vorzugsweise Wasserstoffperoxid und in der reduzierenden zweiten Prozessstufe wässrige Lösungen von Mischungen aus Mineralsäuren (Schwefelsäure und/oder Salpetersäure) und komplexbildenden Stoffen, wie Oxalsäure, Zitronensäure oder Ameisensäure, verwendet werden.

Nach einem anderen bekannten Dekontaminationsverfahren (DE-PS 27 14 245) wird die kontaminierte Metalloberfläche mit einer mindestens ein Cer-IV-Salz und ein wasserhaltiges Lösungsmittel enthaltenden Cersalzlösung behandelt. Ein weiteres Dekontaminationsverfahren ist in der EP-Anmeldung, Veröffentlichungs Nr. 00 73 366, beschrieben, bei dem als Dekontaminationsmittel eine wässrige Lösung aus Ameisensäure und/oder Essigsäure und aus einem Reduktionsmittel, insbesondere Formaldehyd und/ oder Acetyldehyd, zum Einsatz kommt. Bei diesem Verfahren sind von besonderem Vorteil ein verhältnismässig geringer Bedarf an Chemikalien und bei der Entsorgung der gebrauchten Dekontaminationslösung eine etwa dem Volumen der abgetragenen Oberflächenschichten entsprechende Menge anfallender radioaktiver Stoffe.

Bei den naßchemischen Dekontaminationsverfahren, von denen oben einige kurz beschrieben sind, beruht das Grundkonzept darauf, dass die Aktivität in der kontaminierten Oberflächenschicht mit dem Maße abnimmt, wie die Oberflächenschicht selbst durch die Dekontaminationslösung abgelöst wird. Die Eindringtiefe von aktivem Material in die Oberflächenschicht kann vor der Dekontamination bestimmt oder gemessen werden, woraus sich dann die für die Erreichung eines bestimmten Dekontaminations-Endzustandes die Dicke der jeweils abzutragenden Oberflächenschicht ergibt.

In der GB-A-891'670 wird eine Dekontamination mittels Flußsäure durchgeführt. Gemäss jener Erfindung soll von einem Metall, insbesondere Siliziumeisen eine Walzschicht entfernt werden. Hierzu wird das kontaminierte Metall einer wässrigen Lösung von Fluorborat zugegeben, so dass bei der Hydrolyse Flusssäure zur Entfernung der Schicht, sowie flüchtige Borsäure entsteht. Da Flußsäure bekanntlich sehr aggressiv ist, wird zusätzlich ein neutrales Salz beigegeben, um den Angriff auf das Metall zu verringern.

Der Angriff von Flußsäure auf eine Metalloberfläche ist unregelmässig. Damit verbleiben bei der Dekontamination nicht dekontaminierte Inseln, die nach wie vor radioaktiv sind.

Flußsäure hat jedoch noch weiter wesentliche Nachteile:
a) HF gehört der Giftklasse 1 an und die geforderte Arbeitshygiene kann bei den hier erforderlichen Arbeitsprozessen kaum eingehalten werden.
b) Bezüglich der Löslichkeit von Metallen hat die Flußsäure eine Kapazität von cirka 10-20 g/I, während die Fluoroborsäure eine Kapazität von cirka 200-300 g/I aufweist.
c) Die Regeneration von HF ist schwieriger als diejenige von Fluoroborsäure, weil die elektrische Leitfähigkeit von HF niedriger ist und somit ein größerer Energieaufwand erforderlich ist als bei Fluoroborsäure. Die Regeneration des Dekontaminationsmittels ist jedoch für die Entsorgung von radioaktiven Abfällen eine wichtige Voraussetzung um die Abfallmenge zu reduzieren.

Dekontaminationstests an verschiedenen metallischen Reaktorbaustoffen haben nun einen Wiederspruch zur obigen Annahme, dass der Betrag der Restaktivität allein eine Funktion der Dicke der abgetragenen Oberflächenschicht ist, aufgezeigt. Für verschiedene Dekontaminationslösungen ergaben sich bei gleichem, gravimetrisch bestimmtem Schichtabtrag unterschiedliche Dekontaminationsfaktoren. Untersuchungen mit einem Raster-Elektromikroskop haben gezeigt, dass sich auf der dekontaminierten Metalloberfläche Feststoffschichten oder Feststoffinseln gebildet haben, in denen aktives Material angereichert ist, und die als unerwünschte Beiprodukte der jeweiligen Abtragungsreaktionen anzusehen sind. solche Abweichungen sind insbesondere bei silicium- und gegebenenfalls aluminiumhaltigen Werkstoffen zu beobachten, also etwa bei rostfreien Stählen und Hochtemperatur-Werkstoffen, wie sie z.B. bei heliumgekühlten Hochtemperaturreaktoren Verwendung finden, und auch niedrig legierten Stählen. Abgesehen von einer unerwünschte hohen Restaktivität wird durch die unregelmässige Abtragung derartiger Oberflächenschichten auch die Ueberwachung und Steuerung des Dekontaminationsprozesses selbst schwierig, so dass eine zuverlässige Dekontamination nicht mehr gewährleistet ist und auch mit den eingangs erwähnten Korrosionsschäden zu rechnen ist.

Im Primärwasserkreislauf von Druckwasserreaktoren befindet sich Borsäure in Konzentration bis zu 3000 ppm. Während des Betriebes solcher Reaktoren fallen kleinere Mengen der genannten Flüssigkeit als Abfall an. Dieser Abfall enthält neben Borsäure noch Kontaminanten wie z.B. Kobaltverbindungen, sowie feste Verunreinigungen, wie z.B. Rostreste, Stofffasern, Staub, usw. Dieser Abfall kann in bestimmten Fällen sogar so weit behandelt werden, dass.er in Form eines festen Materials vorliegt.

Meistens wurde der Abfall bisher auf ca. 16 Gew.% durch Eindampfen aufkonzentriert, wobei dieser Konzentrat dann eine Aktivität von 0,1 bis 3 Ci/m³ und bis zu 1 g/I an Feststoffen (28'000 ppm Bor) aufweist. Ein solches Konzentrat wird mit Zement verfestigt (siehe z.B. Nagra: Technischer Bericht 84-09). Eine Menge von 123 kg Konzentratlösung/200 Liter Matrix, mit einem Raumgewicht 1.89 Mg/m³ d.h. 123 kg (=114 Liter mit einer Dichte von 1,08 Mg/m³) wird in 378 kg schwerer Matrix verfestigt. Die Konzentratmengen können in einem Jahr bis zu 10 m³ pro Kernkraftwerk erreichen. Zur Aufnahme dieser Menge von Konzentrat benötigt man, gemäss obigen Annahmen, etwa 88 Fässer, wobei das Volumen des jeweiligen Fasses etwa 200 Liter beträgt. Bei einem Preis von sFr. 5'000.- je Faß, inklusiv Entsorgung, ergibt sich ein Betrag von sFr. 440'000.- für die Entsorgung der jährlich anfallenden Menge von Abfall.

Es ist die Aufgabe der vorliegenden Erfindung ein Verfahren zur Dekontamination radioaktiv kontaminierter, metallischer oder zementhaltiger Werkstoffe zu schaffen, welches geschilderte Nachteile meidet, wirtschaftlicher arbeitet und die Menge der nuklear zu entsorgenden Abfälle reduziert. Gelöst wird diese Aufgabe durch das Verfahren gemäß Anspruch 1.

Die Einrichtung zur Durchführung des vorliegenden Verfahrens (Bild 1) weist einen Behälter zur Aufnahme der zu dekontaminierenden Gegenstände auf. Die Behandlungsdauer von Gegenständen im Aufnahmebehälter 1 wird so gewählt, daß die Gegenstände nach der Beendigung des Verfahrens von Radioaktivität frei sind. Solche Gegenstände werden dann dem Aufnahmebehälter 1 entnommen und sie können anschliessend entweder wiederverwendet oder dem Schrott zugeführt werden.

In den Aufnahmebehälter 1 wird eine Dekontaminationslösung eingeführt, welche auf die Oberfläche der Gegenstände derart einwirkt, daß die kontaminierte Oberflächenschicht aufgelöst und abgetragen wird. Die Dekontaminationslösung im Behälter 1 kann ein Bad bilden, in welchem sich die Gegenstände befinden, oder die Dekontaminationslösung wird in den Behälter 1 eingesprüht.

Dem Aufnahmebehälter 1 kann eine Umwälzvorrichtung 2 mit einer Pumpe zugeordnet sein. Dies ermöglicht, mit einer verhältnissmässig kleinen Menge der Dekontaminationslösung eine lange Behandlungsdauer der Gegenstände zu erreichen. An den Aufnahmebehälter 1 ist ein Verdampfer 3 über eine Leitung 4 angeschlossen. Im Verdampfer 3 werden flüchtiqere Komponenten einer konzentrierten Lösung von weniger flüchtigen Komponenten derselben getrennt. Verdampfbare Komponenten werden durch eine weitere Leitung 5 einem Absorber 6 zugeführt. Die Sumfpprodukte aud dem Verdampfer 3 werden in eine Reduktionsvorrichtung 7 übergeführt, in welcher sie zu metallischem Eisen, Chrom, Nickel, Blei usw. reduziert werden. Es besteht jedoch auch die Möglichkeit, die festen, eingedampften Produkte ohne Reduktion derselben zur Weiterverwendung als chemische Metallverbindungen der chemischen Industrie oder dem Schrott zuzuführen. Die Reduktionsvorrichtung 7 ist über eine Leitung 9 an den Absorber 6 angeschlossen, durch welche HF von der Reduktionsvorrichtung 7 zum Absorber 6 geführt wird. Den für die Reduktion von Metallverbindungen erforderlichen Wasserstoff kann man der Reduktionsvorrichtung 7 durch eine Leitung 10 aus dem Auflöser 1 zuführen.

An den Aufnahmebehälter 1 kann eine elektrolytische Zelle 12 über eine Leitung 13 angeschlossen sein, durch welche die konzentrierte Lösung aus dem Aufnahmebehälter 1 in die Zelle 12 umgepumpt wird. Während des Betriebes dieser Zelle 12 wird an der Anode BF₄- Ionen zu HBF₄ rekombinieren. HBF₄ wird durch eine weitere Leitung 14 dem Aufnahmebehälter 1 zugeführt. Im bereits erwähnten Absorber 6 entsteht ebenfalls HBF₄, welche über eine Leitung 15 dem Aufnahmebehälter 1 zugeführt wird. Die Qualität der Oberfläche der behandelten Gegenstände kann während und/oder nach der Dekontamination durch oberflächenwirksame Stoffe beeinflusst werden. Als solche Stoffe kommen Netzmittel, wie z.B. Seifen, Wasserpermeabilitätsinhibitoren, wie z.B. Formaldehyd, usw. in Frage.

Die starke Ueberlegenheit des hier beschriebenen Verfahrens gegenüber den Verfahren des Standes der Technik beruht in beinahe universaller Verwendbarkeit dieses Verfahrens, in ausserordentlich grosser Aufnahmekapazität von HBF₄ für die behandelten Materialien und in der totalen Regenerierbarkeit der Dekontaminationslösung, so daß eine ausserordentlich kleine Menge von sekundären Anfällen entsteht.

### Dekomtinationswirkung (Tabelle 1)

Es wurden Versuche durchgeführt mit Materialien des Primärkreislaufes von Siedewasserreaktoren und mit Dampferzeugermaterial aus einem Druckwasserreaktor mit jeweils starker Magnetschicht. Die Materialien hatten Aktivitäten von ca. 10 _{Il}Ci/cm² Cobalt-60.

### Korrosionsverhalten (Tabelle 2)

Die Abtragungskinetik von rostfreiem Stahl und Nickelbasislegierungen wurde bei 80, 90 und 100°C untersucht.

Am Prozeßanfang steht der Auflöser 1 (Berieselunganlage), in welchen die zu dekontaminierenden Gegenstände zur Freidekontamination oder zur Freimessung in ein Bad gelegt oder durch ein Sprühverfahren besprüht werden. Der zweite Teil des Prozesses besteht aus Verdampfen in einem Verdampfer 3. Im Verdampfer 3 werden konzentrierte Lösungen mit ca. 200 Gramm rostfreiem Stahl pro Liter, bei erhöhten Temperaturen, bei Normaldruck oder unter Druck eingeengt und bis auf feste FeF₂ bzw. analoge Fluoride anderer Metalle getrocknet. BF₃, B₂O₃ · BF₃, HBF₄, H₂0 und Dehydrate der Borsäure werden abgedampft, abgesaugt und im nächsten Teil der Anlage, dem Absorber 6, in der flüssigen Phase gelöst. Im Absorber 6 wird die erhaltene Lösung mit Flußsäure oder mit Flußsäuredämpfen zur Herstellung von frischer HBF₄-Säure versetzt, welche dem Auflöser 1 zugeführt wird. Die Supfprodukte aus dem Verdampfer 3 werden in den Reduktionsteil 7 der Anlage überführt, in welchem sie zu metallischem Eisen, Chrom oder Nickel (u.a.) reduziert werden können. Je nach dem, ob es sich um eine Freidekontamination oder Freimessung handelt, erhalten wir entweder inaktive Produkte aus dem Verdampfer 3, bzw. aus dem Reduktionsanlage-Teil 7, oder aktive, feste Produkte, welche der Entsorgung zugeführt werden. Je nach der vorhandenen Entsorgungs-Infrastruktur kann man mehrere Entsorgungsweisen anwenden:
a) Die direkte Entsorgung des Dekontaminationsmittels aus dem Auflöser 1,
b) die Entsorgung von Fluorirden in eingedampfter Form,
c) die Entsorgung von metallischen Komponenten nach Reduktionen,
d) oder deren Kombinationen.

Anstatt die zu dekontaminierenden Gegenstände in ein Dekontaminationsbad einzutauchen und eine mehrstündige oder sogar mehrmalige Dekontamination durchzuführen, genügt es nunmehr, die kontaminierten Gegenstände bei erhöhter Temperatur mit einer duschähnlichen Vorrichtung berieseln zu lassen. Diese Behandlung ist an keine bestimmte Gegenständsgeometrie gebunden. Jeder Gegenstand kann in eine Plastikhülle eingepackt werden, die als Behälter der Anlage dient. Durch das Auffangen der abfliessenden Flüssigkeit im untersten Bereich, kann man das gleiche Dekontaminationsmittel mittels einer Pumpe 2 im Kreislauf wieder verwenden. Die minimale Menge an Dekontaminationsmittein, die zur Aufrechterhaltung des Kreislaufes und für die Benetzung des Systems benötigt wird, bestimmt sich nach den Benetzbarkeitseigenschaften des Dekontaminationsmittels und den Eigenschaften der Materialoberfläche. Aus praktischer Erfahrung haben sich Werte zwischen 0,5 bis 1,5 Liter pro m² der behandelten Oberfläche ergeben. Die hohe Aufnahmefähigkeit des Dekontaminationsmittels bzw. der Dekontaminationslösung- 1 Liter kann bei 90°C bis zu 220 Gramm rostfreien Stahl auflösen- erlaubt hohe flächenbezogene Dekontaminationsleistungen. Eine so hohe Aufnahmekapazität erlaubt mit nur 1 Liter Dekontaminationslösung bei einem Abtrag von 1 Micrometer ca. 30 m² der Oberfläche zu dekontaminieren. Im Auflöser 1 kann man eine Konzentration bis zu 220 Gramm rostfreien Stahl pro Liter bei 90°C erreichen. Diese konzentrierte Lösung wird in die elektrolytische Zelle 12 umgepumpt, wo an der Kathode Metall ausgeschieden wierd, während an der Anode BF₄―Ionen rekombinieren zu HBF₄. Diese Lösung wird dem Dekontaminationsprozess wieder zugeführt.

### Entsorgung der sekundären Abfälle

Als Beispiel wird ein eisenhaltiges Fe (BF₄)₂-Konzentrat diskutiert. Dieses Konzentrat beinhaltet auch Radioaktivität, was jedoch die chemische Bilanz nicht beeinflusst. Abgelöster rostfreier Stahl, Nickelbasislegierungen und andere kontaminierte Materialien sind analog zu behandeln. Zur direkten Entsorgung von Eisenkonzentraten gilt folgende Gleichung:

### Entsorgung nach elektrochemischer Regeneratiom (minimale Variante):

Aus dem eisenhaltigen Konzentrat wird Eisen, Chrom, Nickel bzw. Kupfer elektrolytisch entnommen umd anschliessend mit Zement vermischt. Die Elektrolyse läuft folgendermassen ab:

Die Reaktionen für andere Metalle aus dekontaminierten Legierungen laufen analog ab. Es ist vorteilhaft, als Anode ein korrosionsfestes Material, wie z.B. Grafit, zu verwenden, oder als Opferanode auch das kontaminierte Objekt zu verwenden, was die chemische Auflösung beschleunigt und gleichzeitig die Säure regeneriert.

Entsorgungsvariante nach Abdampfung der HBF₄-Säure:
Bei normalem Druck, bei Temperaturen bis zu 170°C, oder bei herabgesetzttem Dampfdruck und tieferen Temperaturen, erhält man nach dem Abdampfungsprozeß feste, rötliche Reste von FeF₂, Aktivität beinhaltend. Diese ergeben nach der Vermischung mit Wasser und Ca(OH)₂ CaF₂+Fe(OH)₂. Diese festen Produkte sind mit Zement gut verträglich und das Gewicht der Zementmatrix könnte man nach folgende Formel ermitteln:
Anzahl Gramm aufgelösten Eisens im Konzentratx12,5=Gewicht der Zementmatrix in Gramm. Das Destillat beinhaltet Dämpfe aus HBF₄, BF₃, H₂0, Borsäure und deren Dehydrate. Nach der Kondensation und dem Auffangen der Dämpfe im Wasser, kann man durch Hinzufügen von HF die erwünschte Konzentration von HBF₄ einstellen.

### Reaktionen:

Auflöser 1:
Fe+2 HBF₄→Fe (BF₄)₂+H₂

Verdampfer 3:
a) H₂0 abdestillieren
b) abdestillieren von unreag. HBF₄
c) Pyrolyse BF₃ (g)+B₂O₃→BF₃· B₂O₃ (^{g}) H₃B0₃ (aus HBF₄ Hydrolyse)→B₂O₃+H₂O

Absorber 6:
BF₃+HF→HBF₄

Reduktion 7:
H₂+Fe F₂→2 HF+Fe.

### Reaktionen HBF4-Metalle:

Auflöser: 2 HBF₄+Ni=Ni (BF₄)₂+H₂
3 HBF₄+Cr=Cr (BF₄)₃+3/2 H₂
2 HBF₄+Cu=Cu (BF₄)₂+H₂
2 HBF₄+Pb=Pb (BF₄)₂+H₂ in allgem. n HBF₄+Me=Me (BF₄)ₙ+n/2-H₂ Verdampfer: (Pyrolyse) Ni (BF₄)₂=NiF₂+2 BF₃
_{Cr (BF4)3=CrF3+3} BF₃
Cu (BF₄)₂=CuF₂+2 BF₃
_{Pb (BF4)2=PbF2}+2 BF₃
Reduktion: Ni F₂+H₂=Ni+2 HF
Cr F₃+-3/2 H₂=Cr+3 HF
Cu F₂+H₂=Cu+2 HF
Pb F2+H2=PbF2+2 HF

Entsorgung mit Ca (OH)2:
Ni (BF₄)₂+4 Ca (OH)₂=Ni (OH)₂+4 CaF₂+2 H₃B0₃
Cᵣ (BF₄)₃+6 Ca (OH)₂=Cᵣ (OH)₃+6 CaF₂+3 H₃BO₃
Cu (BF₄)₂+4 Ca (OH)₂=Cu (OH)₂+4 CaF₂+2 H₃B0₃
Pb (BF₄)₂+4 Ca (OH)₂=Pb (OH)₂+4 CaF₂+2 H₃B0₃
_{Ni} F₂+Ca _{(OH)2=CaF2+N}i (OH)2
Cr F₃+3/2-Ca (OH)₂=Cr (OH)₃+3/2-CaF₂
Cu F₂+Ca (OH)₂=CaF₂+Cu (OH)2
Pb F₂+Ca (OH)₂=Pb (OH)₂+CaF₂

### Reaktionen H₂ Si F₆-Metalle:

Auflöser: Fe+2 H₂Si F₆=Fe (Si F₆)₂+2 H₂
in allgem. Me+n H₂Si F₆=Meⁿ⁺ (Si F₆)ₙ+n H₂
Verdampfer: (Pyrolyse) Fe (Si F₆)₂=Fe F₂+2 Si F₄
in allgem. Meⁿ⁺ (Si F₆)ₙ=Me Fₙ+n Si F₄
Absorber: Si F₄+2 HF=H₂ Si F₆
Reduktion: Meⁿ⁺ F_{"}+-n/2 H₂=Me+n HF

### Entsorgung mit Ca (OH)2:

### in allqem.

### Reaktionen HF-Metalle

ergeben Fluoride, deren Entsorgung mit Ca (OH)2 bereits skizziert wurde.

### Dekontamination von Mauerwerk und zementhaltigen Oberflächen

Bei der Dekontamination von porösem Material wird die Aktivität durch die mobile, flüssige Phase ins Material transportiert, was die nasse Dekontamination erschwert bis verunmöglicht. Deshalb wird man oft einen mechanischen Abtrag der kontaminierten Schicht vornehmen müssen. Dieses Verfahren ist teuer, verunstaltet die Oberfläche und verursacht viele sekundäre Abfälle.

Die Aufgabe der vorliegenden Erfindung ist, die genannten aber auch noch weitere Nachteile des Standes der Technik auf dem Gebiet der Dekontamination zu beseitigen. Diese Aufgabe wird beim Verfahren der eingangs genannten Art erfindungsgemäß so gelöst, wie dies im kennzeichnenden Teil des Anspruchs 1 definiert ist.

### Anwendungsbeispiel und Mechanismus.

Die Mauerwerkoberfläche wird mit HBF₄―und/oder H₂SiF₆―Säure benebelt/befeuchtet. Durch die chemische Reaktion zwischen den Carbonaten im Mauerwerk und den Säuren entsteht gasförmiges C0₂. Die Gasbläschen bilden mit der Säure einen Schaum, welcher ein hervorragendes Flotationsmittel für die Kontaminanten ist. Anschliessend wird der Schaum mit der Aktivität abgesaugt. Fluor- Ionen aus den Fluorokomplexen der Säuren reagieren mit dem anwesenden Calcium und bilden einen unlöslichen, voluminösen Niederschlag von CaF₂, welcher die an der Oberfläche vorhandenen Poren verstopft. Durch die beschriebene Imprägnierung des Mauerwerkes wird der Aktivitätstransport ins Materialinnere massiv behindert. Bei Radium-kontaminiertem Beton wurden bei der Dekontamination Dekofaktoren zwischen 10 und 15 erreicht.

### Neuer Eis-abrasive-Dekontaminationsnachbehandlung-Prozeß.

In der Dekontaminationslösung entstehen an der Gegenstandoberfläche unerwünschte, feste Reaktionsnebenprodukte, welche auf den Gegenstandoberfläche haften bleiben und welche unter Umständen die Dekontaminationsergebnisse deutlich verschlectern. Diese Schicht ist relativ leicht abwischbar, solange sie nicht eingetrocknet und mit der Oberfläche verkrustet ist. Nach Abschluß der vorausberechneten (bzw. abgeschätzten) Dekobehandlung wird das gesamte System mit Feststoff-Eispartikeln abrasiv behandelt. Die abwischbaren und kontaminierten Teile der Ablagerungsschicht werden entfernt und mobilisiert.

Die Einrichtung zur Durchführung des vorliegenden Verfahrens enthält einen Reaktionsbehälter 1, in dem kontaminierte Borsäure in eine leicht verdampfbare Borverbindung umgewandelt wird (Bild 2). Durch eine erste Leitung 2 wird kontaminierte Borsäure in den Reaktionsbehälter 1 eingeführt. Es handelt sich in der Regel um eine Flüssigkeit, die neben Borsäure auch Wasser, Kontaminanden, wie z.B. Kobaltverbindungen, sowie Verunreinigungen, wie z.B. Rostreste, Stofffasern, Staub usw. enthält. Durch eine weitere Leitung 3 wird dem Reaktionsgefäss 1 ein chemischer Stoff zugeführt, der die genannte Umwandlung verursacht. Es kann sich um gasförmiges Fluor oder um Flußsäure handeln. Flußsäure kann entweder in Form von Flüssigkeit oder in Form von Gas angewendet werden.

An den Reaktionsbehälter 2 ist eine Pumpe 4 angeschlossen, welche des Reaktionsprodukt aus dem Reaktionsgefäss 1 in eine Destillationsvorrichtung 5 einer an sich bekannten Art fördert. Die Geschwindigkeit der Einführung der zwei genannten Komponenten durch die Leitungen 2 und 3 in den Reaktionsbehälter 1 und die Geschwindigkeit des Abzuges des Reaktionsproduktes aus dem Reaktionsbehälter 1 wird so gewählt, dass dem zugeführten Material genügend Zeit für den vollständigen Verlauf der genannten Reaktion gewährt wird. Der Sumpf, der in der Destillationsvorrichtung 5 zurückbleibt, wird dieser entnommen und zur Entsorgung konditioniert. Zu diesem Zweck wird der Sumpf zunächst in einem weiteren Gefäss 6 beispielsweise mit Kalziumhydroxid neutralisiert. Das neutralisierte Sumpfmaterial kann nur noch bloss getrocknet und danach gleich abgelagert werden. Es kann jedoch auch mit Zement oder Bitumen verfestigt und erst dann abgelagert werden. Die für die Destillation in der Vorrichtung 5 erforderliche Wärmeenergie wird vorteilhaft flüssigen oder gasförmigen Medien entnommen. Vorteilhaft wird die Destillation bei Unterdruck durchgeführt, weil die Temperaturen in der Vorrichtung 5 dann verhältnismässig niedrig sind und bei solchen Temperaturen kann praktisch keine Pyrolyse stattfinden.

Die bei der Destillation anfallende HBF₄₋Säure wird aus der Destillationvorrichtung 5 durch eine Leitung 6 herausgeführt. Diese Säure kann als völlig regeneierbares Dekontaminationsmittel verwendet werden, wie dies in einer schweizerischen Patentanmeldung Nr. 2238/85 desselben Anmelders beschrieben ist, oder die Säure kann der chemischen Industrie verkauft werden, wo sie beispielsweise in der Galvanotechnik verwendet werden kann.

Die wesentlichen Vorteile des vorliegenden Verfahrens sind darin zu sehen, dass die Borfluorosäure, die bei der Destillation anfällt, nicht in das Endlager für radioaktives Material gelangt, sondern beispielsweise an die chemische Industrie verkauft und somit weiter verwendet werden kann. Der Sumpf, weil er nunmehr ein kleineres Volumen aufweist, kann entsorgt werden, ohne grosse Kosten zu verursachen. Dem vorliegenden Verfahren liegt die Erkenntnis zugrunde, daß Borfluorosäure HBF₄, im Unterschied zu H₃B0₃, destillierbar und somit von den Kontaminanden, wie z.B. von Co-60 Cs-Nukliden, trennbar ist. Zudem lässt sich die Borfluorosäure bei der Destillation in Fraktionen verschiedener Dichte trennen. Die Prinzipreaktionen, die dem vorliegenden Verfahren zugrunde liegen sind wie folgt:

In einem praktischen Fall wurden 15,46 g H₃B0₃ binnen etwa 20 Min. zu 20 g HF zugegeben.

### Zahlenbeispiel

10 m³ borhaltiges Konzentrat (16% H₃B0₃) beinhaltet 1600 kg Borsäure (ca. 26'000 Mol). Nach dem Eindampfen wird zur Borsäure der vierfache Mol-überschuss von HF beigemischt (104'000 Mol HF) d.h., z.B. 2457 Liter 70% HF, 1 Liter zu Sfr. 12.- (=Sfr. 29'500.-). Das Destillat ergibt ca. 26'00 Mol HBF₄, was Sfr. 24.700.- entspricht (1 Liter=8 Mol-50%)=Sfr. 7,6). Wir erhalten je nach der Prozessführung 4500 kg von ca. 57%-HBF₄-Säure oder die entsprechende Verdünnung je nach der Anfangskonzentration der Borsäure. Die erhaltene HBF₄₋Säure darf auch Spuren von Aktivität beinhalten (bei der Einstufen-Destillation), weil sie als völlig regenerierbares Dekontaminationsmittel für Komponenten aus DWR und SWR verwendet werden kann. Die Option für eine inaktive Verwendung (z.B. in der Galvanotechnik) besteht bei der Durchführung einer mehrstufigen Destillation.

### Zusammenfassung

Kontaminierte Oberflächenschichten werden durch Behandlung mit einer wässrigen fluorobasishaltigen Dekontaminationslösung dekontaminiert. Die wässrige Lösung enthält 0,05 bis 50 Mol Dekontaminationsmittel je Liter, wobei das Dekontaminationsmittel vorzugsweise wenigstens ein Stoff der Stoffgruppe Hexafluorosilikatsäure, Fluoroborsäure und deren beider Salze ist. Die Dekontaminationslösung erbringt insbesondere auch an DWR, SWR, Hochtemperaturlegierungen und Mauerwerke notwendighohe Dekontaminationsfaktoren. Die gebrauchte Dekontaminationslösung kann nach der Regeneration in den Dekontaminationsprozess rezykliert werden.

Durch die Auflösung der dekontaminierten Gegenstände mit komplizierter und schwer messbarer Geometrie erhält man eine homogene, messbare Geometrie, wodurch die Freigabe ermöglicht wird.

Das Dekontaminationsmittel (HBF₄-Säure) wird vorteilhaft aus kontaminierter Borsäure aus DWR-Abfällen mit Hilfe von Fluor- oder Flusssäure hergestellt. Die so hergestellte HBF₄-Säure wird durch die Destillation von den Kontaminanten und Verunreinigungen getrennt.

## Patentansprüche

1. Verfahren zur Dekontaminierung radioaktiv kontaminierter Gegenstände aus Metall oder aus zementhaltigem Material, dadurch gekennzeichnet, daß die zu dekontaminierenden Gegenstände mit einem Dekontaminationsmittel, enths!ter:d Fluoroborsäure in wässriger Lösung mit einer Konzentration von 0,05 bis etwa 50 Mol/Liter in Kontakt gebracht werden, daß die kontaminierten Gegenstände oder zumindest deren Oberflächen vom Dekontaminationsmittel aufgelöst werden und die damit in einer messbaren Geometrie verwendelten kontaminierten Materialien bezüglich ihrer Radioaktivität gemessen werden, und daß die einen Sumpf bildenden radioaktiven Kontaminate und Unreinheiten durch Destillation vom Dekontaminationsmittel getrennt werden und das Dekontaminationsmittel wieder verwendet wird.

2. Verfahren nach Anspruch 1, dadurch gekennzeichnet, daß die Oberflächenschicht der radioaktiv kontaminierten Gegenstände durch Tauchen oder Besprühen derselben in das beziehungsweise mit dem Dekontaminationsmittel gelöst werden, und dass der nach der Destillation verbleibende Sumpf zur Entsorgung konditioniert wird.

3. Verfahren nach Anspruch 2, dadurch gekennzeichnet, daß der Sumpf mit Kalziumhydroxid neutralisiert, getrocknet und abgelagert wird.

4. Verfahren nach Anspruch 2, dadurch gekennzeichnet, daß der Sumpf mit Kalziumhydroxid neutralisiert wird, und dass dieses Gemisch anschliessend mit Zement oder Bitumen verfestigt wird.

5. Verfahren nach Anspruch 2, dadurch gekennzeichnet, daß das gelöste Material während und/oder nach der Abtragung der Oberflächenschicht aus der Dekontaminationslösung ausgeschieden wird, daß die Dekontaminationslösung in den Dekontaminationsprozess wieder eingeführt wird, und daß zur Wiederverwendung des Dekontaminationsmittel Wasser zugegeben wird.

6. Verfahren nach Anspruch 2, dadurch gekennzeichnet, daß das in der gebrauchten Dekontaminationslösung gelöste Material chemisch, insbesondere in Form von Hydroxiden, ausgefällt oder durch Elektrolyse ausgeschieden wird.

7. Verfahren nach Anspruch 2, dadurch gekennzeichnet, daß die Aktivitäts-, Oxid-, Grafit-, Carbid-, Farb- oder Mischoxidinseln, die nach dem Entfernen des kontaminierten Materials auf der Oberfläche des Gegenstandes zurückgeblieben sind, mechanisch, insbesondere durch Abstrahlen mit Eiskristallen und/ oder durch Abbürsten, vom Gegenstand entfernt werden.

8. Verfahren nach Anspruch 2, dadurch gekennzeichnet, daß pH-, und/oder Kolorimetrie-, und/oder Dichte-, und/oder Radioaktivitätsmessungen an der gebrauchten Dekontaminationslösung während der Abtragung der Oberflächenschicht durchgeführt werden, um die Zusammensetzung der Dekontaminationslösung, insbesondere die in dieser gelösten Metalle und/oder die Radioaktivität derselben festzustellen.

9. Verfahren nach Anspruch 6, dadurch gekennzeichnet, daß die gelösten Metallen durch Elektrolyse aus der verbrauchten Dekontaminationslösung ausgeschieden werden, daß das Dekontaminationsmittel chemisch ausgefällt wird, und daß die Metallablagerung und das von der Flüssigkeit getrennte Präzipitat nuklear entsorgt werden, falls die Radioaktivität derselben den maximalen für die Freigabe solcher Materialien zulässigen Wert überschreitet.

10. Verfahren nach Anspruch 9, dadurch gekennzeichnet, daß Kationen, insbesondere Ca2+-lonen in Form von Ca(OH)₂ der Restflüssigkeit zugegeben werden, um das Dekontaminationsmittel auszufällen, und daß das separierte Präzipitat durch Mischen mit Zement nur nuklearen Entsorgung konditioniert wird.

11. Verfahren nach Anspruch 9, dadurch gekennzeichnet, daß das Dekontaminationsmittel und die gelösten Materialteilchen aus der verbrauchten Dekontaminationslösung chemisch ausgefällt werden, wobei die Präzipitate alle oder nahezu alle radioaktiven Stoffe aus dem abgetragenen Material enthalten könne, und daß die von der Flüssigkeit separierten Präzipitate nuklear entsorgt werden.

12. Verfahren nach Anspruch 9, dadurch gekennzeichnet, daß die gelösten Werkstoffteile in Form von Hydroxiden aus der verbrauchten Dekontaminationslösung ausgefällt werden, und daß der Dekontaminationslösung Kationen, insbesondere Ca2+-lonen zugegeben werden, um das darin enthaltene Dekontaminationsmittel in eine in Wasser schwer oder nicht lösliche Verbindung zu überführen.

13. Verfahren nach Anspruch 2, dadurch gekennzeichnet, daß die verbrauchte Dekontaminationslösung bis zur Eintrocknung destilliert wird und das Sumpfprodukt pyrolysiert wird.

## Revendications

1. Procédé pour décontaminer des objets en métal ou en un matériau contenant du ciment qui sont contaminés par la radioactivité, caractérisé par le fait que les objets à décontaminer sont mis en contact avec un agent de décontamination contenant de l'acide fluoborique en solution aqueuse à une concentration de 0,05 à environ 50 mol/litre, par le fait que les objets contaminés, ou du moins leur surface, sont dissous par l'agent de décontamination et que les matériaux contaminés, ainsi convertis en une géométrie mesurable, sont mesurés en ce qui concerne leur radioactivité, et par le fait que les produits contaminés et les impuretés radioactives formant une boue sont séparés par distillation de l'agent de décontamination et que l'agent de décontamination est réutilisé.

2. Procédé selon la revendication 1, caractérisé par le fait que la couche superficielle des objets contaminés par la radioactivité est dissoute par immersion dans l'agent de décontamination ou, respectivement, par aspersion au moyen de celui-ci, et par le fait que la boue restant après la distillation est conditionnée en vue de son envoir à la décharge.

3. Procédé selon la revendication 2, caractérisé par le fait que la boue est neutralisée au moyen d'hydroxyde de calcium, séchée et stockée.

4. Procédé selon la revendication 2, caractérisé par le fait que la boue est neutralisée au moyen d'hydroxyde de calcium, et par le fait que ce mélange est ensuite solidifié au moyen de ciment ou de bitume.

5. Procédé selon la revendication 2, caractérisé par le fait que le matériau dissous pendant et/ou après l'enlèvement de la couche superficielle est précipité de la solution de décontamination, par le fait que la solution de décontamination est introduite à nouveau dans le processus de décontamination, et par le fait que de l'eau est ajoutée pour la réutilisation de l'agent de décontamination.

6. Procédé selon la revendication 2, caractérisé par le fait que le matériau dissous dans la solution de décontamination utilisée est précipité chimiquement, en particulier sous la forme d'hydroxydes, ou séparé par électrolyse.

7. Procédé selon la revendication 2, caractérisé par le fait que les îlots radioactifs, d'oxyde, de graphite, de carbure, de peinture ou d'oxydes mixtes qui sont restés sur la surface de l'objet après l'enlèvement du matériau contaminé sont enlevés mécaniquement de l'objet, en particulier par grenaillage au moyen de cristaux de glace et/ou par brossage.

8. Procédé selon la revendication 2, caractérisé par le fait que, pendant l'enlèvement de la couche superficielle, des mesures de pH et/ou de colorimétrie et/ou de densité et/ou de radioactivité sont réalisées sur la solution de décontamination utilisée, afin de déterminer la composition de la solution de décontamination, et en particulier les métaux dissous dans celle-ci et/ou la radioactivité de celle-ci.

9. Procédé selon la revendication 6, caractérisé par le fait que les métaux dissous sont séparés par électrolyse de la solution de décontamination usée, par le fait que l'agent de décontamination est précipité chimiquement, et par le fait que l'on envoie à la décharge radioactive le dépôt métallique et le précipité séparé du liquide, au cas où la radioactivité de ceux-ci dépasse la valeur maximale autorisée pour la libération de tels matériaux.

10. Procédé selon la revendication 9, caractérisé par le fait que des cations, et en particulier des ions Ca2+ sous la forme de Ca(OH)₂, sont ajoutés au liquide restant afin de précipiter l'agent de décontamination, et par le fait que le précipité séparé est conditionné par mélange avec du ciment en vue de son envoi à la décharge radioactive.

11. Procédé selon la revendication 9, caractérisé par le fait que l'agent de décontamination et les particules de matériau dissoutes sont précipités chimiquement de la solution de décontamination usée, les précipités pouvant contenir tous les produits radioactifs provenant du matériau enlevè, ou presque tous, et par le fait que les précipités séparés du liquide sont envoyés à la décharge radioactive.

12. Procédé selon la revendication 9, caractérisé par le fait que les parties de matière dissoutes sont précipitées depuis la solution de décontamination usée sous la forme d'hydroxydes, et par le fait que des cations, et en particulier des ions Ca2+, sont ajoutés à la solution de décontamination afin de faire passer l'agent de décontamination qui y est contenu en un composé difficilement soluble ou insoluble dans l'eau.

13. Procédé selon la revendication 2, caractérisé par le fait que la solution de décontamination usée est distillée jusqu'à l'état sec et que le produit sous forme de boue est pyrolysé.

## Claims

1. Process for the decontamination of radioactively contaminated objects made from metal or cement- containing material, characterized in that the objects to be decontaminated are brought into contact with a decontamination agent containing fluoroboric acid in aqueous solution with a concentration of 0.05 to approximately 50 mole/litre, that the contaminated objects or at least the surfaces thereof are dissolved by the decontamination agent and the contaminated materials converted into a measurable geometry are measured with regards to their radioactivity and the radioactive contaminants and impurities forming a sump or bottoms are separated by distillation from the decontamination agent and the latter is reused.

2. Process according to claim 1, characterized in that the surface layer of the radioactively contaminated objects are dissolved by immersion or spraying in or with the decontamination agent and the sump left behind after distillation is conditioned for disposal.

3. Process according to claim 2, characterized in that the sump is neutralized with calcium hydroxide, dried and dumped.

4. Process according to claim 2, characterized in that the sump is neutralized with calcium hydroxide and that said mixture is subsequently consolidated with cement or bitumen.

5. Process according to claim 2, characterized in that the dissolved material during and/or after the removal of the surface coating is separated from the decontamination solution, that the decontamination solution is reintroduced into the decontamination process and that water is added for reusing the decontamination agent.

6. Process according to claim 2, characterized in that material dissolved in the spent decontamination solution is precipitated chemically, particularly in the form of hydroxides, or is separated by electrolysis.

7. Process according to claim 2, characterized in that activity, oxide, graphite, carbide, dye or mixed oxide islands, left behind on the object surface after remcving the contaminated material are removed mechanically, particularly by blasting with ice crystals and/or brushing from the object.

8. Process according to claim 2, characterized in that the pH and/or colorimetry and/or density and/or radioactivity measurements are performed on the spent decontamination solution during the removal of the surface layer, in order to establish the composition of the decontamination solution and in particular the metals dissolved therein and/or the radioactivity thereof.

9. Process according to claim 6, characterized in that the dissolved metals are separated from the spent decontamination solution by electrolysis, that the decontamination agent is chemically precipitated and that the metal removed and the precipitate separated from the liquid undergo nuclear disposal, if the radioactivity thereof exceeds the maximum value authorized for these materials. I Ivi

10. Process according to claim 9, characterized in that cations, particularly Ca²⁺ ions in the form of Ca(OH)₂ are added to the residual liquid, in order to precipitate the decontamination agent and that the separated precipitate is conditioned by mixing the cement for nuclear disposal.

11. Process according to claim 9, characterized in that the decontamination agent and the dissolved material particles are chemically separated from the spent decontamination solution, the precipitates of all or virtually all the radioactive substances being taken from the removed material and that the precipitates separated from the liquid can undergo nuclear disposal.

12. Process according to claim 9, characterized in that the dissolved material parts are precipitated as hydroxides from the spent decontamination solution and that to the latter are added cations, particularly Ca²⁺-ions, in order to transfer the decontamination agent contained therein into a compound which is difficult to dissolve or insoluble in water.

13. Process according to claim 2, characterized in that the spent decontamination solution is distilled until dry and the sump or bottoms product is pyrolysed.
